# EUROPÄISCHE PATENTSCHRIFT

(11) **EP 2 032 759 B1**
(45) Veröffentlichungstag und Bekanntmachung des Hinweises auf die Patenterteilung: **14.10.2009**
(21) Anmeldenummer: 07729773.7
(22) Anmeldetag: 01.06.2007
(51) Int. Cl.: D21H 21/16, D21H 17/17, D21H 17/29, D21H 17/66, D21H 27/10, B32B 27/10

(54) **WÄSSRIGE ALKYLKETENDIMER-DISPERSIONEN**
AQUEOUS ALKYLKETENE DIMER DISPERSIONS
DISPERSIONS AQUEUSES DE DIMÈRE ALKYLE CÉTÈNE

(30) Priorität: 09.06.2006 EP 06115218
(43) Veröffentlichungstag der Anmeldung: 11.03.2009
(73) Patentinhaber: BASF SE, 67056 Ludwigshafen (DE)
(72) Erfinder: HAMERS, Christoph, 67071 Ludwigshafen (DE); BROCKMEYER, Andreas, 64404 Bickenbach (DE); SCHMID, Markus, 67146 Deidesheim (DE); LORENZ, Klaus, 67549 Worms (DE); RIEBELING, Ulrich, 67105 Schifferstadt (DE)
(86) Internationale Anmeldenummer: PCT/EP2007/055372
(87) Internationale Veröffentlichungsnummer: WO 2007/141197

(56) Entgegenhaltungen:
- EP-A1- 0 437 764
- EP-A2- 0 369 328
- WO-A-01/18311
- WO-A-20/04022851
- WO-A-20/06058711
- DE-A1-102004 002 370
- US-A- 6 162 328

## Beschreibung

Die Erfindung betrifft wässrige Alkylketendimer-Dispersionen, die mindestens 15 Gew.-% eines Alkylketendimeren sowie mindestens eine wasserlösliche kationische Stärke, Aluminiumsulfat und mindestens ein Kondensationsprodukt aus Napthalinsulfonsäure und Formaldehyd oder Ligninsulfonsäure oder jeweils deren Salze enthalten.

Wässrige Dispersionen von Alkylketendimeren (AKD) sind Handelsprodukte. Sie werden zur Hydrophobierung von Papier und Karton eingesetzt. Die wäßrigen Alkylketen-Dispersionen enthalten üblicherweise kationische Stärke und Natriumlignisulfonate als Stabilisierungsmittel. Der Begriff Dispersion bezieht sich auf ein 2-Phasensystem, das feste Partikeln in einer flüssigen Phase als kontinuierlichem Medium enthält. Unter dem Begriff Emulsion versteht man ein 2-Phasensystem, das flüssige Tropfen in einer weiteren flüssigen Phase emulgiert enthält.

Die als Hydrophobierungsmittel verwendeten Alkylketendimere verfügen über einen Schmelzpunkt von ungefähr 45 - 70 °C. Daher sind Mischungen aus Alkylketendimeren und Wasser bei Temperaturen unter 40 °C Dispersionen und bei Temperaturen oberhalb von 45 °C Emulsionen. Um Alkylketendimer-Dispersionen als Leimungsmittel bei der Herstellung von Papier und Karton zu verwenden, ist es erforderlich, dass die Dispersionen verdünnbar und pumpstabil sind sowie eine Lagerstabilität von mehreren Wochen bei Temperaturen bis zu 32 °C aufweisen.

Aus der US-A 4,240,935 sind wässrige Alkylketendimer-Dispersionen bekannt, die als Stabilisatoren Epichlorhydrinharze, Natriumligninsulfonate und/oder ein Kondensationsprodukt aus dem Natriumsalz von Naphtalinsulfonsäure und Formaldehyd enthalten. Der Feststoffgehalt der wässrigen Dispersionen beträgt 5 bis 25 Gew.-%, wobei das Verhältnis von Alkylketendimer zu Epichlorhydrinharz in dem Bereich von 4 : 1 bis 1 : 3 liegt.

Aus der EP-A 369 328 Alkylketendimer-Dispersionen mit einem Feststoffgehalt bis zu 30 Gew.% bekannt. Sie enthalten als Stabilisatoren, jeweils bezogen auf Alkylketendimer, 0,15 bis 1,5 Gew.-% Aluminiumsulfat, 0,1 bis 5 Gew.-% einer Carbonsäure mit 1 bis 10 C-Atomen, 10 bis 30 Gew.-% einer kationischen Stärke und 1 bis 5 Gew.-% eines Salzes von Ligninsulfonsäure oder ein Kondensationsprodukt aus Formaldehyd und einem Salz von Naphtalinsulfonsäure, wobei sich die Viskosität dieser Dispersionen nach vierwöchiger Lagerung bei einer Temperatur von 32 °C um weniger als 100 Centistokes erhöht.

In den letzten Jahren gibt es einen Trend zu Behältern auf Basis von Pappe für Verbrauchsflüssigkeiten, insbesondere Milch und Creme. Die Wände solcher Behälter sind üblicherweise zweiseitig manchmal auch nur einseitig mit Polyethylen beschichtet.

Damit diese auf Pappe basierenden Behälter für Verbrauchsflüssigkeiten den Anforderungen entsprechen, müssen sie gegenüber der Einwirkung von Milchsäure beständig sein, damit die Milchsäure nicht an kritischen Stellen des Behälters, beispielsweise den miteinander verklebten Schnittstellen, durch den Karton dringt. Darüber hinaus müssen die Behälter vor ihrer Befüllung mit Verbrauchsflüssigkeiten mit heißem Wasserstoffperoxid desinfiziert werden. Das bedeutet, dass sie der Einwirkung von heißem Wasserstoffperoxid standhalten müssen. Somit sind die Kantenpenetration von Milchsäure und heißer Wasserstoffperoxidlösung entscheidende Eigenschaften von Behältern, in denen Verbrauchsflüssigkeiten verpackt werden.

Aus der WO 2004/022851 ist bekannt, zur Herstellung von Verpackungen von Flüssigkeiten einen Karton zu verwenden, der durch Masseleimung eines Papierstoffs aus einer wässrigen Aufschlämmung von Cellulosefasern mit mindestens einem Masseleimungsmittel in Gegenwart mindestens eines Retentionsmittels und eines kationischen Polymeren wie Polyvinylamin erhältlich ist. Als Masseleimungsmittel werden z. B. wässrige Dispersionen von Alkylketendimeren und/oder Harzleim verwendet, die jeweils mit Hilfe von kationischer Stärke emulgiert werden. Aluminiumverbindungen werden praktisch nur zusammen mit Harzleim eingesetzt.

Aus der DE-A 10 2004 002 370 ist ein Verpackungsmaterial aus mindestens einem zweischichtigen Verbund aus geleimtem Papier oder geleimtem Karton und mindestens einer wasserundurchlässigen Folie zur Herstellung von Behältern für die Verpackung von Flüssigkeiten bekannt. Das Papier bzw. der Karton enthält ein feinteiliges wasserunlösliches oder wasserquellbares synthetisches Polymer mit einer mittleren Teilchengröße von 1 µm bis 1000 µm.

Der Erfindung liegt die Aufgabe zugrunde, eine weitere Alkylketendimer-Dispersion zur Verfügung zu stellen, die lagerstabil und scherstabil ist. Darüber hinaus soll die Dispersion bei der Verwendung zur Herstellung von Karton für die Verpackung von Flüssigkeiten zu Behältern führen, die gegenüber mit bekannten Dispersionen geleimten Produkten eine Verbesserung bezüglich der Kantenpenetration, insbesondere der Wasserstoffperoxidkantenpenetration aufweisen.

Die Aufgabe wird erfindungsgemäß gelöst mit wässrigen Alkylketendimer-Dispersionen, die mindestens 15 Gew.-% eines Alkylketendimeren sowie mindestens eine wasserlösliche kationische Stärke, Aluminiumsulfat und mindestens ein Kondensationsprodukt aus Napthalinsulfonsäure und Formaldehyd oder Ligninsulfonsäure oder jeweils deren Salze enthalten, wenn die Dispersionen, jeweils bezogen auf Alkylketendimer, 2 bis 50 Gew.-% Aluminiumsulfat enthalten, wobei die Dispersionen bei einem Aluminiumsulfatgehalt von 2 bis 15 Gew.-% zusätzlich 0,1 bis 5 Gew.-% einer gesättigten Carbonsäure mit 1 bis 10 C-Atomen, Benzolsulfonsäure, p-Toluolsulfonsäure und/oder einer Mineralsäure enthalten.

Die wässrigen Alkylketendimer-Dispersionen enthalten vorzugsweise, bezogen auf Alkylketendimer, 5 bis 30 Gew.-% Aluminiumsulfat enthalten. Besonders bevorzugt sind solche Alkylketendimer-Dispersionen, die, bezogen auf Alkylketendimer, 10 bis 20 Gew.-% Aluminiumsulfat enthalten.

Beispielsweise enthalten die wässrigen Alkylketendimer-Dispersionen, jeweils bezogen auf Alkylketendimer,
(a) 5 bis 30 Gew.-% Aluminiumsulfat
(b) 10 bis 30 Gew.-% mindestens einer wasserlöslichen kationischen Stärke,
(c) 1 bis 5 Gew.-% mindestens eines Kondensationsproduktes aus Naphthalinsulfonsäure und Formaldehyd oder einem Salz der Naphthalinsulfonsäure und Formaldehyd und/oder Ligninsulfonsäure oder ein Salz der Ligninsulfonsäure und
(d) 0 bis 5 Gew.-% mindestens einer gesättigten Carbonsäure mit 1 bis 10 C-Atomen, Benzolsulfonsäure, p-Toluolsulfonsäure und/oder eine Mineralsäure.

Bei einem Gehalt von 2 bis 15 Gew.-% Aluminiumsulfat, bezogen auf Alkylketendimer, enthalten die Dispersionen zusätzlich 0,1 bis 5 Gew.-% einer gesättigten Carbonsäure mit 1 bis 10 C-Atomen, Benzolsulfonsäure, p-Toluolsulfonsäure und/oder einer Mineralsäure.

Besonders bevorzugt sind wässrige Alkylketendimer-Dispersionen, die 15 bis 30 Gew.-% mindestens eines Alkylketendimeren und, jeweils bezogen auf Alkylketendimere,
(a) 10 bis 20 Gew.-% Aluminiumsulfat,
(b) 15 bis 25 Gew.-% mindestens einer wasserlöslichen kationischen Stärke,
(c) 1,8 bis 4,0 Gew.-% mindestens eines Kondensationsproduktes aus Naphthalinsulfonsäure und Formaldehyd oder einem Salz der Naphthalinsulfonsäure und Formaldehyd und/oder Ligninsulfonsäure oder ein Salz der Ligninsulfonsäure
(d) 0 bis 5 Gew.-% mindestens einer gesättigten Carbonsäure mit 1 bis 10 C-Atomen
enthalten.

Alkylketendimere können beispielsweise mit Hilfe der allgemeinen Formel charakterisiert werden, in der die Substituenten R¹ und R² einen C₈- bis C₃₀-Kohlenwasserstoffrest bedeuten, der gesättigt oder ungesättigt, linear oder verzweigt sein kann. Die Substituenten R¹ und R² umfassen beispielsweise folgende Reste: Oktyl, Decyl, Dodecyl, Tetradecyl, Hexadecyl, Octadecyl, Eicosyl, Docosyl, Tetracosyl, Phenyl, Benzyl, β-Naphthyl und Cyclohexyl.

Die bevorzugten Alkylketendimere enthalten als R¹ und R² gesättigte und mono bzw. mehrfach ungesättigte sowie verzweigte Kohlenwasserstoffverbindungen mit 12 bis 20, vorzugsweise 14 bis 18 Kohlenstoffatomen.

Die Verbindungen der Formel I werden beispielsweise durch Umsetzung von Carbonsäurechloriden mit tertiären Aminen hergestellt. Von technischer Bedeutung sind insbesondere Carbonsäurechloride, die durch Chlorierung von natürlich vorkommenden Fettsäuren oder deren Gemischen erhältlich sind, z. B. Säurechloride auf Basis von Fettsäuren, die aus Kokosöl, Tallöl, Rizinusöl, Olivenöl, Rindertalg oder Palmkernfett gewonnen werden. Typische Beispiele für Carbonsäurechloride sind Myristinsäurechlorid, Palmitinsäurechlorid, Stearinsäurechlorid, Ölsäurechlorid, Behensäurechlorid und Isostearinsäurechlorid. Die Umsetzung der Carbonsäurechloride mit den tertiären Aminen wird mit besonderem Vorteil in Abwesenheit von Lösemitteln unter intensivem Mischen bei Temperaturen von 65 bis 150°C nach dem aus der EP-A 1 453 821 bekannten Verfahren durchgeführt.

Die wäßrigen Dispersionen enthalten mindestens 15 Gew.-% bis zu 30 Gew.-% Alkylketendimer, vorzugsweise 15 bis 25 % Gew.% Alkylketendimer.

Die erfindungsgemäßen wässrigen Alkylketendimer-Dispersionen werden mit Hilfe von kationischer Stärke stabilisiert. Als kationische Stärke kommen sämtliche wasserlösliche Stärken in Betracht, die als kationische Gruppe eine Aminogruppe aufweisen. Solche Stärken sind Handelsprodukte. Sie werden z. B. durch Umsetzung von nativer Stärke mit Verbindungen erhalten, die tertiäre oder quaternäre Stickstoffatome aufweisen wie Dialkylaminoalkylepoxide oder Dialkylaminoalkylchloride. Beispiele für solche Verbindungen sind 3-Chlor-2-hydroxypropyltrimethylammoniumchlorid und Glycidyltrimethylammoniumchlorid. Der Kationisierungsgrad der Stärke wird beispielsweise mit Hilfe des Substitutionsgrades (D.S.) angegeben. Dieser Wert gibt die Anzahl der kationischen Gruppen pro Monosaccharideinheit in der kationischen Stärke wieder. Der Substitutionsgrad D.S. der kationischen Stärke beträgt vorzugsweise 0,01 bis 0,5 und liegt meistens in dem Bereich von 0,02 bis 0,4. Eine kationische Stärke ist auch dadurch erhältlich, dass man eine native Stärke zunächst einem enzymatischen Abbau unterwirft und die abgebaute Stärke anschließend kationisiert. Stärken mit dem angegebenen Substitutionsgrad D.S. verfügen über eine ausreichende Zahl an kationischen Gruppen, dass sie in wässriger Lösung positiv geladen sind.

Als Basis für kationische Stärken kommen beispielsweise Stärken aus Kartoffeln, Tapioka, Reis, Weizen, Mais, Sorghum und Erbsen in Betracht. Der Amylopektingehalt der Stärken kann beispielsweise 0,1 bis 100 % betragen. Ein Beispiel für eine wasserlösliche kationische Stärke ist Percole® 134 EP mit einem Substitutionsgrad D.S. von 0,17. Bevorzugt eingesetzte kationische Stärken haben einen Substitutionsgrad D.S. von mindestens 0,08. Besonders bevorzugt ist kationische Kartoffelstärke, die mit einem tertiären oder mit einem quaternären Amin modifiziert ist und eine Viskosität von 50 bis 200 mPas hat (gemessen in einem Brookfield-Viskosimeter bei einer Temperatur von 20°C, Spindel 2 bei einem Feststoffgehalt von 3,0 %).

Die wässrigen Alkylketendimer-Dispersionen enthalten üblicherweise 10 bis 30 Gew.-%, vorzugsweise 15 bis 25 Gew.-% mindestens einer kationischen Stärke. Sie sind positiv geladen und weisen auch in Gegenwart der anderen Dispersions-Stabilisatoren eine positive Gesamtladung auf.

Die wässrigen Alkylketendimer-Dispersionen enthalten erfindungsgemäß 2 bis 50 Gew.-%, bezogen auf Alkylketendimer, Aluminiumsulfat. Meistens beträgt der Gehalt der wässrigen Dispersionen an Aluminiumsulfat, jeweils bezogen auf Alkylketendimer, 5 bis 30 Gew.-%, insbesondere 10 bis 20 Gew.-%.

Die wässrigen Alkylketendimer-Dispersionen enthalten als weiteren Stabilisator mindestens ein Kondensationsprodukt aus Naphthalinsulfonsäure und Formaldehyd oder ein Kondensationsprodukt aus einem Salz der Naphthalinsulfonsäure und Formaldehyd und/oder Ligninsulfonsäure oder ein Salz der Ligninsulfonsäure. Als Salze von Naphthalinsulfonsäure und von Ligninsulfonsäure kommen beispielsweise die Alkalimetall-, Ammonium- und Erdalkalimetallsalze in Betracht wie insbesondere die Ammonium-, Calcium-, Magnesium-, Kalium- und Natriumsalze. Besonders bevorzugt werden die Natriumsalze von Ligninsulfonat oder von Kondensationsprodukten aus dem Natriumsalz der Naphthalinsulfonsäure und Formaldehyd als Dispersionsstabilisator eingesetzt.

Die Sulfonsäure- bzw. Sulfonatgruppen enthaltenden Dispersions-Stabilisatoren werden beispielsweise in Mengen von 1 bis 5, vorzugsweise 1,8 bis 4 Gew.-%, bezogen auf Alkylketendimer, eingesetzt.

Die erfindungsgemäßen wässrigen Alkylketendimer-Dispersionen enthalten bei einem Aluminiumsulfatgehalt von 2 bis 15 Gew.-%, bezogen auf Alkylketendimer, zusätzlich noch 0,1 bis 5 Gew.-%, bezogen auf Alkylketendimer, einer gesättigten Carbonsäure mit 1 bis 10 C-Atomen, Benzolsulfonsäure, p-Toluolsulfonsäure und/oder einer Mineralsäure. Bei höheren Mengen an Aluminiumsulfat können die wässrigen Alkylketendimer-Dispersionen gegebenenfalls noch zusätzlich eine weitere Säure enthalten. Als weitere Säuren kommen bevorzugt Carbonsäuren mit 1 bis 10 C-Atomen in Betracht, z.B. Ameisensäure, Essigsäure, Propionsäure, Milchsäure,Salicylsäure, Maleinsäure, Fumarsäure, Benzoesäure, Zitronensäure, Adipinsäure und Phthalsäure.

Der pH-Wert der wässrigen Alkylketendimer-Dispersionen beträgt beispielsweise 2,0 bis 4,0.

Die oben beschriebenen wässrigen Alkylketendimer-Dispersionen werden als Masse- und Oberflächenleimungsmittel für Papier und Papierprodukte verwendet. Unter Papierprodukten sollen sowohl Pappe als auch Karton verstanden werden. Bei der Herstellung von Papier und Papierprodukten kann man von Cellulosefasern aller Art ausgehen, sowohl von natürlichen wie auch von zurückgewonnenen Faser, insbesondere Fasern aus Altpapier. Als Faserstoffe zur Herstellung der Pulpen kommen sämtliche dafür gebräuchlichen Qualitäten in Betracht, z. B. Holzstoff, gebleichter und ungebleichter Zellstoff sowie Papierstoffe aus allen Einjahrespflanzen. Zu Holzstoff gehören beispielsweise Holzschliff, thermomechanischer Stoff (TMP), chemothermomechanischer Stoff (CTMP), Druckschliff, Halbzellstoff, Hochausbeute-Zellstoff und Refiner Mechanical Pulp (RMP). Als Zellstoff kommen beispielsweise Sulfat-, Sulfit- und Natronzellstoffe in Betracht. Vorzugsweise verwendet man ungebleichten Zellstoff, der auch als ungebleichter Kraftzellstoff bezeichnet wird. Geeignete Einjahrespflanzen zur Herstellung von Papierstoffen sind beispielsweise Reis, Weizen, Zuckerrohr und Kenaf. Zur Herstellung der Pulpen kann auch mit Vorteil Altpapier verwendet werden, das entweder allein oder in Mischung mit anderen Faserstoffen eingesetzt wird oder man geht von Fasermischungen aus einem Primärstoff und zurückgeführtem gestrichenem Ausschuss aus, z. B. gebleichtes Kiefernsulfat in Mischung mit zurückgeführtem gestrichenem Ausschuss.

Die erfindungsgemäßen wässrigen Alkylketendimer-Dispersionen können bei der Herstellung von Papier und Papierprodukten zusammen mit den üblichen Prozesschemikalien wie Retentions-, Flockungs- und Entwässerungsmitteln, Fixiermitteln, Nass- und Trockenverfestigern, Bioziden, Farbstoffen, Alkenylbernsteinsäureanhydriden und Harzleim angewendet werden. Erfindungsgemäß emulgierte Alkylketendimere sind scherstabil und lagerstabil. Sie können beispielsweise mehr als drei Monate gelagert werden.

Die erfindungsgemäßen wässrigen Alkylketendimer-Dispersionen werden vorzugsweise als Masseleimungsmittel bei der Herstellung von Papier und Papierprodukten einsetzt.

Sie werden beispielsweise zur Herstellung von Schreib- und Druckpapieren eingesetzt und mit besonderem Vorteil bei der Herstellung von Behältern für die Verpackung von Flüssigkeiten verwendet. Beispielsweise kann eine Pulpe 0,01 bis 0,6 Gew.-%, bezogen auf den Trockengehalt der Pulpe, eines Alkylketendimeren enthalten. Nach dem Entwässern des Papierstoffs und Trocknen des Papiers oder der Papierprodukte erhält man in der Masse geleimte Produkte mit einem Flächengewicht von beispielsweise 40 bis 400 g/m². Pappe, die für die Herstellung von Behältern für Verbrauchsflüssigkeiten verwendet wird, hat beispielsweise ein Flächengewicht von 100 bis 300 g/m². Die für eine Leimung von Papier oder Papierprodukten eingesetzte Menge an Alkylketendimer beträgt beispielsweise 0,05 bis 4,0, vorzugsweise 0,15 bis 0,8 Gew.-%, bezogen auf trockenen Papierstoff.

Für die Herstellung von Behältern für die Verpackung von Flüssigkeiten wird beispielsweise das in der Masse geleimte Papierprodukt ein- oder beidseitig mit einer Folie aus einem Kunststoff oder Metall wie Aluminium beschichtet. Geeignete Kunststofffolien können aus Polyethylen, Polypropylen, Polyamid oder Polyester hergestellt werden. Die Folien können z. B. mit Hilfe eines Klebstoffs mit den geleimten Papierprodukten verbunden werden. Meistens verwendet man dafür Folien, die mit einem Klebemittel beschichtet sind, bringt sie auf ein Papierprodukt ein- oder beidseitig auf und verpresst den Verbund anschließend. Man kann jedoch auch die Oberfläche der geleimten Papierprodukte mit einem Klebemittel beschichten, die Folien dann aufbringen und danach den Verbund verpressen. Thermoplastische Folien können jedoch auch direkt durch Einwirkung von Hitze und Druck mit dem in der Masse geleimten Papierprodukt zu einem Verbund verarbeitet werden, aus dem dann geeignete Zuschnitte für die Herstellung von Behältern für die Verpackung von Flüssigkeiten gefertigt werden. Solche Verpackungen werden vorzugsweise im Lebensmittelsektor eingesetzt, z. B. zum Verpacken von Getränken wie Mineralwasser, Säften oder Milch oder auch zur Herstellung von Trinkgefäßen wie Bechern. Bei diesen Verpackungen kommt es darauf an, dass sie über gute Werte für die Kantenpenetration verfügen, d.h. das geleimte Papierprodukt soll möglichst wenig oder praktisch keine Flüssigkeit aufnehmen. Die Schnittkanten solcher Behälter müssen eine erhöhte Beständigkeit gegen die Durchdringung von heißem Wasserstoffperoxid und Milchsäure aufweisen.

Die mit den erfindungsgemäßen Alkylketendimer-Dispersionen hergestellten Behälter für Flüssigverpackungen weisen gegenüber Behältern, die mit bekannten Alkylketendimer-Dispersionen geleimt wurden, verbesserte Werte für die Wasserstoffperoxidkantenpenetration bei gleichzeitig sehr guten Werten für die Milchsäurekantenpenetration auf.

Sofern aus dem Zusammenhang nichts anderes hervorgeht, bedeuten die Prozentangaben in den Beispielen Gewichtsprozent.

### Beispiele

### Beispiel 1

Ein Ansatz von insgesamt 1000 g enthielt folgende Bestandteile:
200 g C₁₆/C₁₈-Alkyldiketen
30 g kationische Stärke (Perlcole® 134 EP)
7,5 g Natriumligninsulfonat (Tamol® 2901)
700 g Wasser
49 g Aluminiumsulfat
13,5 g Restwasser

### Herstellung der wässrigen Alkylketendimer-Dispersion

Zu 700 g Wasser wurden 30 g kationische Stärke (kommerziell verfügbar unter Perlcole ® 134 EP, Lyckeby) und 7,5 g Natriumligninsulfonat (kommerziell verfügbar unter Tamol® 2901, BASF AG.) gegeben. Die Mischung wurde auf 95 °C erhitzt und Wasser (13,5 g) nachträglich hinzugegeben. Nachdem die Mischung auf 80 °C gekühlt wurde, wurden 200 g einer Mischung eines C₁₆/C₁₈-Alkyldiketens (Basoplast® BP 90 Conc) zugegeben. Nachdem das Alkyldiketen aufgeschmolzen war, betrug die Temperatur der Mischung etwa 70 °C. Die Mischung wurde durch einen Hochdruck-Homogenisator (Model APV - Lab 60) mit einem Druck von 170 bar mit zwei Durchgängen homogenisiert. Zu der warmen Emulsion wurden dann 49 g Aluminiumsulfat zugegeben. Der pH-Wert der Alkyldiketen-Dispersion wurde durch Zugabe von 0,1 M HCl auf 3,6 eingestellt. Der Feststoffgehalt der Dispersion lag bei 28 %.

Die Alkyldiketen-Dispersion hatte nach einer Lagerung von 5 Wochen bei einer Temperatur von 32°C eine Viskosität von 100 mPas (gemessen in einem Brookfield-Viskosimeter, Spindel 2, 20°C).

### Vergleichsbeispiel 1 (Nacharbeitung von Beispiel 2 der EP-A 0 369 328)

Ein Ansatz von insgesamt 500 g enthielt folgende Bestandteile:
100 g C₁₆/C₁₈-Alkyldiketen
22,5 g kationische Stärke (Amaizo® 2187)
2 g Natriumligninsulfonat (Lignasol® XD)
368,4 g 0,01 M Essigsäure
0,33 g Aluminiumsulfat (5%ig in Wasser)
Wasser ad 500 g.

### Herstellung der wässrigen Alkylketendimer-Dispersion

Zu 368,4 g 0,01 M Essigsäure wurden 22,5 g kationische Stärke (kommerziell verfügbar unter Amaizo® 2187) und 2 g Natriumligninsulfonat (kommerziell verfügbar unter Lignasol® XD) gegeben. Der pH-Wert wurde mittels 0,1 M Salzsäure auf pH 5,5 eingestellt. Die Mischung wurde auf 95 °C erhitzt und Wasser (15 g) nachträglich hinzugegeben. Nachdem die Mischung auf 80 °C gekühlt wurde, wurden 100 g einer Mischung von C₁₆/C₁₈-Alkyldiketenen (Basoplast® BP 90 Conc) zugegeben. Nachdem das AKD aufgeschmolzen war, lag die Temperatur der Mischung bei 65 °C. Die Mischung wurde anschließend durch einen Hochdruck-Homogenisator (Model APV - Lab 60) mit einem Druck von 170 bar mit einem Durchgang homogenisiert. Zu der warmen Emulsion wurden dann 0,33 g einer 5%igen Aluminiumsulfatlösung zugegeben. Der pH-Wert der Dispersion wurde durch Zugabe von 0,1 M Salzsäure auf 3,6 eingestellt. Der Feststoffgehalt lag bei 25 %.

Die Dispersion hatte nach einer Lagerung von 5 Wochen bei 32 °C eine Viskosität von 120 mPas (gemessen in einem Brookfield-Viskosimeter, Spindel 2, 20°C).

### Bestimmung der Kantenpenetration für Verbrauchsgetränkeflüssigkeitskartons

Es wurden für jede Lage eines Kartons jeweils ein 120 g/m² Blatt auf einem Laborblattbildner unter Verwendung der in Tabelle 1 angegebenen Leimungsmittel und 0,15% Polymin^{®} 215 als Retentionsmittel hergestellt und anschließend mit Kontaktzylindertrocknung bei 120°C mit 5 Durchgängen getrocknet. In Tabelle 2 sind die ermittelten Werte für die Kantenpenetration von Wasserstoffperoxid angegeben.

Die Toplage des Kartons bestand aus Zellstoff mit 70 % gebleichter Kurzfaser und 30 % gebleichter Langfaser.

Die Mittellage des Kartons bestand aus Zellstoff mit 60 % (CTMP) und 40 % gestrichenem Ausschuss.

Die Unterlage des Kartons bestand aus 100 % ungebleichtem Zellstoff.

**Tabelle 1**

| Beispiel Nr. | AKD Leimungsmittel | | Lage |
|---|---|---|---|
| | [%] | hergestellt nach | |
| 2 | 0,20 % | Beispiel 1 | Top |
| 3 | 0,20 % | Beispiel 1 | Mitte |
| 4 | 0,20 % | Beispiel 1 | Unten |

| Vergleichsbeispiel Nr. | | | |
|---|---|---|---|
| 2 | 0,20 % | Vergleichsbsp. 1 | Top |
| 3 | 0,20 % | Vergleichsbsp. 1 | Mitte |
| 4 | 0,20 % | Vergleichsbsp. 1 | Unten |

Nachdem der Karton hergestellt wurde, bestimmte man die Kantenpenetration für Wasserstoffperoxid und Milchsäure nach folgenden Methoden:
(a) Bestimmung des Blattgewichtes
(b) Halbierung der Blätter
(c) Bekleben der Blätter
(d) Schneiden der Blätter in Streifen 25x75mm
(e) Bestimmung der Dicke der Streifen

### Zu a): Bestimmung des Blattgewichtes

Die klimatisierten Blätter werden gewogen (Genauigkeit 1 mg), das Gewicht wird danach auf g/m² umgerechnet.

### Zu b): Die klimatisierten Blätter werden mit Hilfe eines Blattschneiders halbiert.

### Zu c): Bekleben der Blätter

Eine Laborleimpresse mit den dafür vorgesehenen Teilen, die die Klebebandrollen fixieren, wird umgebaut, wobei man darauf achtet, dass das Klebeband exakt aufeinander klebt, d. h. die Klebeflächen nicht mit den Walzen in Kontakt kommen. Geschwindigkeit der Leimpresse betrug 2,2m/min, der Anpressdruck 4 bar. Zur Verhinderung von Falten können die halbierten Blätter auf der runden Seite noch ca. 1-1,5 cm gekürzt werden. Anschließend wurden die beklebten Blätter mit einer Schere herausgeschnitten.

### Zu d): Beklebte Blätter zu Messstreifen schneiden

Aus den beklebten Blättern wurden Streifen von 25x75mm herausgeschnitten. Hierbei ist darauf zu achten, dass die Streifen beidseitig vollständig mit Klebefolie bedeckt, keine Falten in den Schnittflächen und die Kanten exakt und sauber sind. Anschließend erfolgt Beschriftung und Bündelung der Streifen. Außerdem müssen die Klinge und die Schnittkante des Blattschneiders von Zeit zu Zeit mit Aceton von Klebebandrückständen gereinigt werden, um ein Zuschmieren der Blattkante zu verhindern.

### Zu e): Dickebestimmung

Die Dicke der beklebten und geschnittenen Blätter wurde gemessen (0,001 mm Genauigkeit). Anschließend wurde die Dicke des Klebebands abgezogen, um die Nettodicke zu bestimmen. Die Blätter wurden jeweils nach dem Bekleben gemessen, weil sie dann eine bessere Homogenität aufwiesen.

### Peroxidtest

Das Peroxid wurde in Metallschalen mittels Wasserbad auf 70°C temperiert. Die Proben wurden trocken gewogen, 10 Minuten in das Peroxidbad gelegt, mit einem Gitter beschwert, um sicher zu gehen, daß sie nicht schwimmen, anschließend herausgeholt, anhaftendes Peroxid mit Filterpapier aufgenommen und sofort feucht zurückgewogen.

### Milchsäuretest

Unterscheidet sich vom Peroxidtest lediglich darin, dass 1 %ige Milchsäure als Testflüssigkeit verwendet wurde. Die Messungen wurden bei Raumtemperatur durchgeführt, die Einwirkzeit betrug 1 Stunde.

Die Berechnung erfolgte nach folgenden Formeln: $\frac{X * {W}_{0} * 1000}{n * W * 2 ⁢ \left(a+b\right)} = Kantenabsorption \left[g/m\right]$ $\frac{Kantenabsorption \left[g/m\right] * 1000}{t} = Kantenabsorption \left[kg/{m}^{2}\right]$
- X =: Summe der Gewichtsdifferenz aller Streifen (Feuchtgewicht- Trockengewicht) [g]
- W₀ =: Flächengewicht soll [g/m²]
- W =: Flächengewicht ist [g/m²]
- n =: Anzahl der Probenstreifen
- a =: Länge der Streifen [mm]
- b =: Breite der Streifen [mm]
- t =: Dicke der Streifen [µm]

Die Ergebnisse der Kantenpenetration für Wasserstoffperoxid sind in Tabelle 2 zusammengestellt.

**Tabelle 2**

| Kartonlage aus . | H2O2 Kantenpenetration [kg/m2] | Lage |
|---|---|---|
| Beispiel 2 | 0,56 | Top |
| Vergl.-beispiel 2 | 1,2 | Top |
| Beispiel 3 | 1,46 | Mitte |
| Vergl.-Beispiel 3 | 2,1 | Mitte |
| Beispiel 4 | 1,34 | Unten |
| Verg.-beispiel 4 | 0,99 | Unten |

Die erfindungsgemäße AKD Dispersion zeigt im Vergleich zu den Vergleichbeispielen eine deutliche Verbesserung der Werte für die Wasserstoffperoxidpenetration. Im Falle der Milchsäurekantenpenetration hingegen ist nur eine geringfügige Verbesserung der erfindungsgemäßen AKD Dispersion gegenüber der Vergleichsdispersion zu erkennen.

## Patentansprüche

1. Wässrige Alkylketendimer-Dispersionen, die mindestens 15 Gew.-% eines Alkylketendimeren sowie mindestens eine wasserlösliche kationische Stärke, Aluminiumsulfat und mindestens ein Kondensationsprodukt aus Napthalinsulfonsäure und Formaldehyd oder Ligninsulfonsäure oder jeweils deren Salze enthalten, **dadurch gekennzeichnet, dass** die Dispersionen, jeweils bezogen auf Alkylketendimer, 2 bis 50 Gew.-% Aluminiumsulfat enthalten, wobei die Dispersionen bei einem Aluminiumsulfatgehalt von 2 bis 15 Gew.-% zusätzlich 0,1 bis 5 Gew.-% einer gesättigten Carbonsäure mit 1 bis 10 C-Atomen, Benzolsulfonsäure, p-Toluolsulfonsäure und/oder einer Mineralsäure enthalten.

2. Wässrige Alkylketendimer-Dispersion nach Anspruch 1, **dadurch gekennzeichnet, dass** die Dispersionen, bezogen auf Alkylketendimer, 5 bis 30 Gew.-% Aluminiumsulfat enthalten.

3. Wässrige Alkylketendimer-Dispersion nach Anspruch 1 oder 2, **dadurch gekennzeichnet, dass** die Dispersionen, bezogen auf Alkylketendimer, 10 bis 20 Gew.-% Aluminiumsulfat enthalten.

4. Wässrige Alkylketendimer-Dispersion nach einem der Ansprüche 1 bis 3, **dadurch gekennzeichnet, dass** sie, jeweils bezogen auf Alkylketendimer,
(a) 5 bis 30 Gew.-% Aluminiumsulfat
(b) 10 bis 30 Gew.-% mindestens einer wasserlöslichen kationischen Stärke,
(c) 1 bis 5 Gew.-% mindestens eines Kondensationsproduktes aus Naphthalinsulfonsäure und Formaldehyd oder einem Salz der Naphthalinsulfonsäure und Formaldehyd und/oder Ligninsulfonsäure oder ein Salz der Ligninsulfonsäure und
(d) 0 bis 5 Gew.-% mindestens einer gesättigten Carbonsäure mit 1 bis 10 C-Atomen, Benzolsulfonsäure, p-Toluolsulfonsäure und/oder eine Mineralsäure
enthalten.

5. Wässrige Alkylketendimer-Dispersion nach einem der Ansprüche 1 bis 4, **dadurch gekennzeichnet, dass** die Dispersionen 15 bis 30 Gew.-% mindestens eines Alkylketendimeren und, jeweils bezogen auf Alkylketendimere,
(a) 10 bis 20 Gew.-% Aluminiumsulfat,
(b) 15 bis 25 Gew.-% mindestens einer wasserlöslichen kationischen Stärke,
(c) 1,8 bis 4,0 Gew.-% mindestens eines Kondensationsproduktes aus Naphthalinsulfonsäure und Formaldehyd oder einem Salz der Naphthalinsulfonsäure und Formaldehyd und/oder Ligninsulfonsäure oder ein Salz der Ligninsulfonsäure
(d) 0 bis 5 Gew.-% mindestens einer gesättigten Carbonsäure mit 1 bis 10 C-Atomen
enthalten.

6. Verwendung der wässrigen Alkylketendimer-Dispersionen nach den Ansprüchen 1 bis 5 als Masse- und Oberflächenleimungsmittel für Papier und Papierprodukte.

7. Verwendung nach Anspruch 6, **dadurch gekennzeichnet, dass** man die wässrigen Alkylketendimer-Dispersionen als Masseleimungsmittel bei der Herstellung von Papier und Papierprodukten einsetzt.

8. Verwendung nach Anspruch 6 oder 7, **dadurch gekennzeichnet, dass** die wässrigen Dispersionen als Leimungsmittel zur Herstellung von Schreib- und Druckpapieren eingesetzt werden.

9. Verwendung nach Anspruch 6 oder 7, **dadurch gekennzeichnet, dass** die wässrigen Dispersionen als Leimungsmittel bei der Herstellung von Behältern für die Verpackung von Flüssigkeiten eingesetzt werden.

## Claims

1. An aqueous alkyl ketene dimer dispersion which comprises at least 15% by weight of an alkyl ketene dimer and at least one water-soluble cationic starch, aluminum sulfate and at least one condensate of naphthalene sulfonic acid and formaldehyde or lignin sulfonic acid or in each case salts thereof, wherein the dispersion comprises, based in each case on alkyl ketene dimer, from 2 to 50% by weight of aluminum sulfate, the dispersion additionally comprising from 0.1 to 5% by weight of a saturated carboxylic acid having 1 to 10 carbon atoms, benzene sulfonic acid, p-toluene sulfonic acid and/or a mineral acid at an aluminum sulfate content of from 2 to 15% by weight.

2. The aqueous alkyl ketene dimer dispersion according to claim 1, wherein the dispersion comprises, based on alkyl ketene dimer, from 5 to 30% by weight of aluminum sulfate.

3. The aqueous alkyl ketene dimer dispersion according to claim 1 or 2, wherein the dispersion comprises, based on alkyl ketene dimer, from 10 to 20% by weight of aluminum sulfate.

4. The aqueous alkyl ketene dimer dispersion according to any of claims 1 to 3, which comprises, based in each case on alkyl ketene dimer,
(a) from 5 to 30% by weight of aluminum sulfate,
(b) from 10 to 30% by weight of at least one water-soluble cationic starch,
(c) from 1 to 5% by weight of at least one condensate of naphthalene sulfonic acid and formaldehyde or of a salt of naphthalene sulfonic acid and formaldehyde and/or lignin sulfonic acid or a salt of lignin sulfonic acid and
(d) from 0 to 5% by weight of at least one saturated carboxylic acid having 1 to 10 carbon atoms, benzene sulfonic acid, p-toluene sulfonic acid and/or a mineral acid.

5. The aqueous alkyl ketene dimer dispersion according to any of claims 1 to 4, wherein the dispersion comprises from 15 to 30% by weight of at least one alkyl ketene dimer and, based in each case on alkyl ketene dimers,
(a) from 10 to 20% by weight of aluminum sulfate,
(b) from 15 to 25% by weight of at least one water-soluble cationic starch,
(c) from 1.8 to 4.0% by weight of at least one condensate of naphthalene sulfonic acid and formaldehyde or of a salt of naphthalene sulfonic acid and formaldehyde and/or lignin sulfonic acid or a salt of lignin sulfonic acid,
(d) from 0 to 5% by weight of at least one saturated carboxylic acid having 1 to 10 carbon atoms.

6. The use of the aqueous alkyl ketene dimer dispersions according to claims 1 to 5 as engine size and surface size for paper and paper products.

7. The use according to claim 6, wherein the aqueous alkyl ketene dimer dispersions are used as engine size in the production of paper and paper products.

8. The use according to claim 6 or 7, wherein the aqueous dispersions are used as size for the production of writing and printing papers.

9. The use according to claim 6 or 7, wherein the aqueous dispersions are used as size in the production of containers for the packaging of liquids.

## Revendications

1. Dispersions aqueuses de dimère d'alkylcétène, qui contiennent au moins 15% en poids d'un dimère d'alkylcétène ainsi qu'au moins un amidon cationique soluble dans l'eau, du sulfate d'aluminium et au moins un produit de condensation d'acide naphtalènesulfonique et de formaldéhyde ou de l'acide ligninesulfonique ou à chaque fois leurs sels, **caractérisées en ce que** les dispersions, à chaque fois par rapport au dimère d'alkylcétène, contiennent 2 à 50% en poids de sulfate d'aluminium, où les dispersions qui présentent une teneur en sulfate d'aluminium de 2 à 15% en poids contiennent en outre 0,1 à 5% en poids d'un acide carboxylique saturé comprenant 1 à 10 atomes de carbone, d'acide benzènesulfonique, d'acide p-toluènesulfonique et/ou d'un acide minéral.

2. Dispersion aqueuse d'un dimère d'alkylcétène selon la revendication 1, **caractérisée en ce que** les dispersions, par rapport au dimère d'alkylcétène, contiennent 5 à 30% en poids de sulfate d'aluminium.

3. Dispersion aqueuse d'un dimère d'alkylcétène selon la revendication 1 ou 2, **caractérisée en ce que** les dispersions, par rapport au dimère d'alkylcétène, contiennent 10 à 20% en poids de sulfate d'aluminium.

4. Dispersion aqueuse d'un dimère d'alkylcétène selon l'une quelconque des revendications 1 à 3, **caractérisée en ce qu'**elle contient, à chaque fois par rapport au dimère d'alkylcétène,
(a) 5 à 30% en poids de sulfate d'aluminium
(b) 10 à 30% en poids d'au moins un amidon cationique soluble dans l'eau,
(c) 1 à 5% en poids d'au moins un produit de condensation d'acide naphtalènesulfonique et de formaldéhyde ou d'un sel de l'acide naphtalènesulfonique et du formaldéhyde et/ou d'acide ligninesulfonique ou d'un sel de l'acide ligninesulfonique et
(d) 0 à 5% en poids d'au moins un acide carboxylique saturé comprenant 1 à 10 atomes de carbone, d'acide benzènesulfonique, d'acide p-toluènesulfonique et/ou d'un acide minéral.

5. Dispersion aqueuse d'un dimère d'alkylcétène selon l'une quelconque des revendications 1 à 4, **caractérisée en ce que** les dispersions contiennent 15 à 30% en poids d'au moins un dimère d'alkylcétène et, à chaque fois par rapport aux dimères d'alkylcétène,
(a) 10 à 20% en poids de sulfate d'aluminium,
(b) 15 à 25% en poids d'au moins un amidon cationique soluble dans l'eau,
(c) 1,8 à 4,0% en poids d'au moins un produit de condensation d'acide naphtalènesulfonique et de formaldéhyde ou d'un sel de l'acide naphtalènesulfonique et du formaldéhyde et/ou d'acide ligninesulfonique ou d'un sel de l'acide ligninesulfonique
(d) 0 à 5% en poids d'au moins un acide carboxylique saturé comprenant 1 à 10 atomes de carbone.

6. Utilisation des dispersions aqueuses de dimère d'alkylcétène selon les revendications 1 à 5 comme agent d'encollage de masse et de surface pour le papier et les produits à base de papier.

7. Utilisation selon la revendication 6, **caractérisée en ce qu'**on utilise les dispersions aqueuses de dimère d'alkylcétène comme agent d'encollage de masse lors de la fabrication du papier et des produits à base de papier.

8. Utilisation selon la revendication 6 ou 7, **caractérisée en ce que** les dispersions aqueuses sont utilisées comme agent d'encollage pour la fabrication de papiers à écrire et d'impression.

9. Utilisation selon la revendication 6 ou 7, **caractérisée en ce que** les dispersions aqueuses sont utilisées comme agent d'encollage lors de la fabrication de récipients pour l'emballage de liquides.
